# EUROPÄISCHE PATENTSCHRIFT

(11) **EP 3 406 780 B1**
(45) Veröffentlichungstag und Bekanntmachung des Hinweises auf die Patenterteilung: **08.01.2020**
(21) Anmeldenummer: 17172180.6
(22) Anmeldetag: 22.05.2017
(51) Int. Cl.: D04H 1/56, D04H 3/16

(54) **GETEMPERTER MELTBLOWN-VLIESSTOFF MIT HOHER STAUCHHÄRTE**
ANNEALED MELTBLOWN NONWOVEN FABRIC WITH HIGH COMPRESSION HARDNESS
NON-TISSÉ MELTBLOWN À HAUTE RÉSISTANCE À L'ÉCRASEMENT

(43) Veröffentlichungstag der Anmeldung: 28.11.2018
(73) Patentinhaber: Nickel, Axel, 30966 Hemmingen (DE); Jording, Norbert, 32257 Bünde (DE)
(72) Erfinder: NICKEL, Axel, 30966 Hemmingen (DE); JORDING, Norbert, 32257 Bünde (DE)
(74) Vertreter: Henkel & Partner mbB

(56) Entgegenhaltungen:
- EP-A1- 1 019 174
- EP-A1- 1 570 121
- EP-A2- 0 813 623
- US-A1- 2001 055 631
- US-A1- 2002 041 045
- US-A1- 2016 298 266

## Beschreibung

Die vorliegende Erfindung betrifft einen getemperten Meltblown-Vliesstoff mit hoher Stauchhärte und insbesondere einen getemperten voluminösen Meltblown-Vliesstoff mit hoher Stauchhärte. Des Weiteren betrifft die vorliegende Erfindung ein Verfahren zum Herstellen eines solchen getemperten Meltblown-Vliesstoffs.

Üblicherweise erfolgt die Herstellung von Filzen und Vliesen aus Stapelfasern und/oder Endlosfilamenten mittels bekannter mechanischer oder aerodynamischer Verfahren. Ein bekanntes aerodynamisches Verfahren ist das Meltblown-Verfahren nach dem Exxon-Prinzip, wie dieses zum Beispiel in der US 3,755,527 beschrieben wird. Bei diesem Verfahren wird ein niedrigviskoses Polymer durch Kapillaren, die sich an einer Düsenspitze befinden, extrudiert. Die sich bildenden Polymertropfen werden dann von zwei Seiten mit einer als Blasluft bezeichneten, eine hohe Temperatur und Geschwindigkeit aufweisenden, Luftströmung beaufschlagt, infolge dessen die Polymertropfen zu einem Polymerfreistrahl in Form von feinen Filamenten ausgezogen werden. Durch die im spitzen Winkel auf die Polymertropfen aufeinandertreffenden Luftströmungen wird in dem Polymerfreistrahl zudem ein Schwingungsvorgang im dann vorliegenden Freistrahl induziert, infolge dessen es zu hochfrequenten Vorgängen kommt, welche die Polymerstränge über die Geschwindigkeit der Blasluft hinaus beschleunigen. Dadurch werden die Polymerstränge zusätzlich verstreckt, so dass die nach Ablegen der Filamente auf einem Träger und nach Abkühlen erhaltenen Filamente einen Durchmesser und eine Feinheit im einstelligen Mikrometerbereich oder sogar darunter aufweisen können. Die so hergestellten Meltblown-Vliesstoffe bzw. Schmelz-Blas-Vliesstoffe werden für unterschiedliche Anwendungen verwendet, wie zum Beispiel für Barrierefunktionen im Hygienebereich. Für diese Anwendungen werden die Filamente auf dem Träger als flacher, zweidimensionaler Vliesstoff abgelegt.

Ein weiteres bekanntes Meltblown-Verfahren ist von der Firma Biax Fiberfilm Corp. entwickelt worden und zum Beispiel in der US 4,380,570 beschrieben worden.

Es können auch voluminöse, dreidimensionale Meltblown-Vliesstoffe hergestellt werden, indem die gebildeten Filamente zwischen zwei Saugtrommeln bzw. Doppeltrommeln abgelegt werden, wie dies beispielsweise in der DE 17 85 712 C3 und in der US 4,375,446 beschrieben wird. Diese voluminösen Meltblown-Vliesstoffe können zum Beispiel als Ölabsorber oder als akustische Dämpfungsmaterialien eingesetzt werden. Allerdings weisen diese voluminösen Meltblown-Vliesstoffe den Nachteil auf, dass sie sehr duktil sind und sich durch eine schlechte Relaxation auszeichnen, was nach Druckbelastung zu einem Verlust an Volumen führt.

Aus der US 4,118,531 sind Meltblown-Vliesstoffe bekannt, die zusätzlich zu den Meltblown-Filamenten darin eingebrachte Stapelfasern aus Polyethylenterephthalat enthalten. Diese Vliesstoffe zeichnen sich durch eine erhöhte Sprungelastizität aus, weswegen der Vliesstoff eine bessere Relaxation aufweist. Allerdings sind diese Vliesstoffe aus zwei nicht miteinander kompatiblen Polymeren aufgebaut, was ein Recycling ausschließt, was wiederum zu einem großen Kostennachteil führt.

Ein wesentlicher Nachteil der bekannten Meltblown-Vliesstoffe und insbesondere der bekannten voluminösen Meltblown-Vliesstoffe ist deren vergleichsweise geringe Steifigkeit und deren daraus resultierende geringe Stauchhärte insbesondere bei größeren Belastungen. Ferner sind diese Materialien in der Regel biegeschlaff, was bedeutet, dass sie sich bereits unter Eigengewicht verformen, aber keine bestimmte Form behalten. Aus diesen Gründen sind diese bekannten Meltblown-Vliesstoffe und insbesondere bekannten voluminösen Meltblown-Vliesstoffe nur schwer dauerhaft in eine vorbestimmte Form zu überführen. Eine Verformung führt in der Regel zusätzlich zu einer Komprimierung dieser Vliesstoffe.

Aufgabe der vorliegenden Erfindung ist es daher, einen Meltblown-Vliesstoff und insbesondere einen voluminösen Meltblown-Vliesstoff bereitzustellen, welcher eine erhöhte Steifigkeit und insbesondere eine erhöhte Stauchhärte vor allem bei größeren Belastungen aufweist, und welcher zudem leicht in eine vorbestimmte dauerhafte Form zu überführen ist.

Erfindungsgemäß wird diese Aufgabe gelöst durch einen getemperten Meltblown-Vliesstoff, der durch ein Verfahren erhältlich ist, bei dem zumindest ein Teil des Meltblown-Vliesstoffs nachträglich bei einer Temperatur getempert wird, die zwischen der Glasübergangstemperatur und 0,1 °C unterhalb der Schmelztemperatur der Filamente des Meltblown-Vliesstoffs liegt, wobei der Meltblown-Vliesstoff aus Filamenten aus einem Polyolefin zusammengesetzt ist, und der Meltblown-Vliesstoff ein Flächengewicht von 100 bis 600 g/m², eine Dichte von 5 bis 50 kg/m³ sowie eine gemäß DIN EN ISO 3386 gemessene Stauchhärte bei 60% Kompression von mindestens 2 kPa aufweist.

Diese Lösung basiert auf der überraschenden Erkenntnis, dass ein nachträglich bei einer zwischen der Glasübergangstemperatur und 0,1 °C unterhalb der Schmelztemperatur der Filamente des Meltblown-Vliesstoffs liegenden Temperatur getemperter voluminöser Meltblown-Vliesstoff, nämlich einer mit einem Flächengewicht von 100 bis 600 g/m² sowie mit einer Dichte von 5 bis 50 kg/m³, im Vergleich zu dem entsprechenden ungetemperten Meltblown-Vliesstoff eine signifikant erhöhte Steifigkeit aufweist. Aufgrund dessen zeichnet sich der erfindungsgemäße Meltblown-Vliesstoff zudem durch eine signifikant erhöhte Stauchhärte vor allem bei größeren Belastungen, wie beispielsweise bei 40% oder 60% Kompression, aus, nämlich durch eine gemäß DIN EN ISO 3386 gemessene Stauchhärte bei 60% Kompression von mindestens 2 kPa. Des Weiteren lässt sich der erfindungsgemäße Meltblown-Vliesstoff während des Temperns leicht zu einer gewünschten Form formen. Ohne an eine Theorie gebunden sein zu wollen, wird vermutet, dass diese Vorteile zumindest teilweise darauf zurückzuführen sind, dass bei dem erfindungsgemäß nachträglich durchgeführten Tempern der Kristallisationsgrad der Vliesstofffilamente, welche zuvor überwiegend amorph sind, signifikant erhöht wird. Dies wird deshalb vermutet, weil die Erfinder festgestellt haben, dass sich die Schmelztemperatur der Filamente des Meltblown-Vliesstoffs durch das Tempern in Abhängigkeit von den Bedingungen während des Temperns um etwa 10 bis 20°C erhöhen kann. Die von den Erfindern durchgeführten Experimente scheinen zu zeigen, dass durch die sehr hohen Abzugsgeschwindigkeiten bei der Herstellung der Filamente auf sehr dünne Feinheiten der Filamente, es trotz der heißen Blasluft zu einer rapiden Abkühlung der Polymerschmelze kommt, wodurch die amorphe Molekülstruktur der Schmelze gewissermaßen "eingefroren" wird. Wie dargelegt, wird durch das erfindungsgemäße Tempern der Kristallisationsgrad der amorphen Vliesstofffilamente erhöht. Vorteilhafterweise wird durch das Tempern die Filamentfeinheit sowie die Vliesstruktur nicht oder allenfalls unbeträchtlich verändert, so dass der Vliesstoff nach dem Tempern seine anderen Eigenschaften, wie beispielsweise im Falle eines voluminösen Vliesstoffs, seine dickenspezifischen akustischen Eigenschaften, wie akustischen Absorptionsgrad, beibehält.

Unter einem Meltblown-Vliesstoff wird im Sinne der vorliegenden Erfindung ein mit einem der bekannten Meltblown-Verfahren hergestellter Vliesstoff verstanden, unabhängig davon, ob es ein flächiger 2-dimensionaler Vliesstoff oder ein voluminöser Vliesstoff ist. Verfahren zur Herstellung solcher Meltblown-Vliesstoffe sind beispielsweise in der US 4,118,531, in der US 4,375,446, in der US 4,380,570 und in der DE 17 85 712 C3 beschrieben.

Zudem wird im Sinne der vorliegenden Erfindung unter Tempern allgemein eine Wärmebehandlung verstanden, also das Erhitzen des Meltblown-Vliesstoffs bei der vorgenannten Temperatur für eine gewisse Zeitspanne.

Erfindungsgemäß wird zumindest ein Teil des Meltblown-Vliesstoffs nachträglich getempert, und zwar bei einer Temperatur, die zwischen der Glasübergangstemperatur und 0,1 °C unterhalb der Schmelztemperatur der Filamente des Meltblown-Vliesstoffs liegt. Dabei bezieht sich sowohl die Glasübergangstemperatur als auch die Schmelztemperatur der Filamente des Meltblown-Vliesstoffs auf die entsprechenden Temperaturen des zu diesem Zeitpunkt vorliegenden Meltblown-Vliesstoffs. Wie vorstehend dargelegt, haben die Erfinder festgestellt, dass sich die Schmelztemperatur der Filamente des Meltblown-Vliesstoffs durch das Tempern in Abhängigkeit von den Bedingungen während des Temperns um etwa 10 bis 20°C erhöhen kann. Daher kann die Temperatur während des Temperns erhöht werden. Wenn beispielsweise die Schmelztemperatur der Filamente des Meltblown-Vliesstoffs vor Beginn des Temperns 152°C beträgt und sich die Schmelztemperatur der Filamente des Meltblown-Vliesstoffs während Temperns beispielsweise auf 170°C erhöht, kann das Tempern beispielsweise so durchgeführt werden, dass der Meltblown-Vliesstoff zunächst bei einer Temperatur von 150°C getempert wird, nach einer gewissen Zeitspanne von beispielswiese 10 Minuten die Temperatur auf 155°C (die 2°C unterhalb der Schmelztemperatur liegt, welche die Filamente des Meltblown-Vliesstoffs zu diesem Zeitpunkt aufweisen) erhöht wird, bevor nach einer weiteren Zeitspanne von beispielswiese erneut 10 Minuten die Temperatur auf 165°C (die 2°C unterhalb der Schmelztemperatur liegt, welche die Filamente des Meltblown-Vliesstoffs zu diesem Zeitpunkt aufweisen) erhöht wird.

Dabei wird der Meltblown-Vliesstoff abschnittsweise oder vollflächig getempert. Dabei kann ein bestimmter Teilbereich des Meltblown-Vliesstoffs oder können mehrere Teilbereiche des Meltblown-Vliesstoffs getempert werden, wohingegen der Rest des Meltblown-Vliesstoffs ungetempert bleibt. Ebenso ist es möglich und gemäß der vorliegenden Erfindung auch besonders bevorzugt, den gesamten Meltblown-Vliesstoff zu tempern.

Gute Ergebnisse sowohl im Hinblick auf die Formbarkeit als auch im Hinblick auf die Erhöhung der Steifigkeit und insbesondere der Stauchhärte des getemperten Meltblown-Vliesstoffs werden insbesondere erhalten, wenn der Meltblown-Vliesstoff bzw. der/die davon zu tempernden Teilbereich(e) bei einer Temperatur getempert wird/werden, die zwischen 20°C unterhalb der Schmelztemperatur und 1°C unterhalb der Schmelztemperatur der Filamente des Meltblown-Vliesstoffs liegt. Besonders bevorzugt wird das Tempern bei einer Temperatur durchgeführt, welche zwischen 15°C unterhalb der Schmelztemperatur und 1°C unterhalb der Schmelztemperatur und ganz besonders bevorzugt zwischen 10°C unterhalb der Schmelztemperatur und 2°C unterhalb der Schmelztemperatur, wie beispielsweise bei etwa 5°C unterhalb der Schmelztemperatur (also beispielsweise zwischen 8°C unterhalb der Schmelztemperatur und 2°C unterhalb der Schmelztemperatur) der Filamente des Meltblown-Vliesstoffs liegt.

Die Dauer des Temperns hängt von der Temperatur ab, auf welche der Meltblown-Vliesstoff während des Temperns erwärmt wird, wobei tendenziell eine tiefere Tempertemperatur eine längere Temperzeitspanne erfordert. Grundsätzlich hat sich eine Temperzeitspanne von 1 Minute bis 10 Tage und insbesondere von 2 Minuten bis 24 Stunden als geeignet erwiesen. Bevorzugt beträgt die Zeitspanne des Temperns 2 Minuten bis 2 Stunden, besonders bevorzugt 2 bis 60 Minuten und höchst bevorzugt 2 bis 10 Minuten.

Gute Ergebnisse werden insbesondere erzielt, wenn der Meltblown-Vliesstoff für 2 Minuten bis 2 Stunden bei einer Temperatur getempert wird, die zwischen 20°C unterhalb der Schmelztemperatur und 1°C unterhalb der Schmelztemperatur der Filamente des Meltblown-Vliesstoffs liegt. Besonders bevorzugt wird das Tempern des Meltblown-Vliesstoffs für 2 bis 60 Minuten bei einer Temperatur durchgeführt, welche zwischen 15°C unterhalb der Schmelztemperatur und 2°C unterhalb der Schmelztemperatur der Filamente des Meltblown-Vliesstoffs liegt, und ganz besonders bevorzugt wird das Tempern des Meltblown-Vliesstoffs für 2 bis 10 Minuten bei einer Temperatur durchgeführt, welche etwa 5°C unterhalb der Schmelztemperatur, also zwischen 8°C unterhalb der Schmelztemperatur und 2°C unterhalb der Schmelztemperatur der Filamente des Meltblown-Vliesstoffs liegt.

Wie vorstehend dargelegt, kann sich der Schmelzpunkt des Meltblown-Vliesstoffs während des Temperns durch die Zunahme des Kristallisationsgrades erhöhen. In diesem Fall würde sich bei einer konstanten Tempertemperatur der Abstand zwischen der Tempertemperatur und dem Schmelzpunkt des Meltblown-Vliesstoffs während des Temperns immer mehr erhöhen und so die erforderliche Temperzeit vergleichsweise lang sein. Daher wird es gemäß einer alternativen Ausführungsform der vorliegenden Erfindung vorgeschlagen, die Temperatur während des Temperns zu erhöhen, um die Tempertemperatur immer knapp (beispielsweise etwa 2°C oder 5°C) unterhalb des sich während des Temperns erhöhenden Schmelzpunktes des Meltblown-Vliesstoffs zu halten. Wenn beispielsweise die Schmelztemperatur der Filamente des Meltblown-Vliesstoffs vor Beginn des Temperns 152°C beträgt und sich die Schmelztemperatur der Filamente des Meltblown-Vliesstoffs während Temperns beispielsweise auf 170°C erhöht, kann das Tempern, wie vorstehend dargelegt, beispielsweise so durchgeführt werden, dass der Meltblown-Vliesstoff zunächst bei einer Temperatur von 150°C getempert wird, nach einer gewissen Zeitspanne von beispielswiese 10 Minuten die Temperatur auf 155°C (die 2°C unterhalb der Schmelztemperatur liegt, welche die Filamente der Meltblown-Vliesstoff zu diesem Zeitpunkt aufweisen) erhöht wird, bevor nach einer weiteren Zeitspanne von beispielswiese erneut 10 Minuten die Temperatur auf 165°C (die 2°C unterhalb der Schmelztemperatur liegt, welche die Filamente der Meltblown-Vliesstoff zu diesem Zeitpunkt aufweisen) erhöht wird.

Grundsätzlich ist die vorliegende Erfindung hinsichtlich der Art, wie der Meltblown-Vliesstoff getempert wird, nicht beschränkt. Als nicht nur einfach, sondern besonders wirksam hat sich im Rahmen der Erfindung ein Tempern erwiesen, bei dem der Meltblown-Vliesstoff mit heißer Luft und/oder mit überhitztem Wasserdampf beaufschlagt wird. Die heiße Luft bzw. der überhitzte Wasserdampf weist bei dieser Ausführungsform eine Temperatur auf, die der entspricht, auf die der Meltblown-Vliesstoff bei dem Tempern erwärmt werden soll. Vorzugsweise wird der Meltblown-Vliesstoff bei dieser Ausführungsform mit heißer Luft bzw. mit überhitztem Wasserdampf beaufschlagt, indem der Meltblown-Vliesstoff mit der heißen Luft bzw. mit überhitztem Wasserdampf umströmt oder weiter bevorzugt durchströmt wird.

Um dies zu realisieren, wird der Meltblown-Vliesstoff bevorzugt in einem Ofen getempert, der wenigstens einen Blaskasten aufweist, der so angeordnet ist, dass die heiße Luft bzw. der überhitzte Wasserdampf in den Meltblown-Vliesstoff eingeblasen werden kann. Sofern nur ein oder mehrere Teilbereiche des Meltblown-Vliesstoff getempert werden sollen, ist der Blaskasten so auszugestalten, dass die heiße Luft bzw. der überhitzte Wasserdampf nur in den bzw. die zu tempernden Teilbereich(e) des Meltblown-Vliesstoffs eingeblasen wird.

In Weiterbildung des Erfindungsgedankens wird es vorgeschlagen, dass der Meltblown-Vliesstoff in einem Ofen getempert wird, der wenigstens einen Saugkasten aufweist, der so angeordnet ist, dass den Meltblown-Vliesstoff durchströmende Luft bzw. überhitzter Wasserdampf abgesaugt werden kann, um ein sicheres Durchströmen zu gewährleisten. Durch ein beidseitiges Absaugen wird gewährleistet, dass der Vliesstoff mit der heißen Luft bzw. dem überhitzten Wasserdampf sicher durchströmt wird und der Vliesstoff zudem nicht kollabiert, sondern sein Volumen beibehält.

Gemäß einer besonders bevorzugten Ausführungsform der vorliegenden Erfindung wird der Meltblown-Vliesstoff in einem Ofen getempert, der wenigstens einen Blaskasten und wenigstens einen Saugkasten aufweist, wobei der wenigstens eine Blaskasten so angeordnet ist, dass die heiße Luft bzw. der überhitzt Wasserdampf in den Meltblown-Vliesstoff eingeblasen werden kann, und, wobei der wenigstens eine Saugkasten so angeordnet ist, dass die den Meltblown-Vliesstoff durchströmende Luft bzw. überhitzter Wasserdampf abgesaugt werden kann. Besonders bevorzugt weist der Ofen bei dieser Ausführungsform zwei Blaskästen und einen oder zwei Saugkästen auf, wobei der Saugkasten im Falle eines Saugkastens stromabwärts des ersten oder zweiten Blaskastens angeordnet ist, und, wobei die beiden Saugkästen im Falle von zwei Saugkästen stromabwärts des ersten und des zweiten Blaskastens angeordnet sind.

Erfindungsgemäß weist der Meltblown-Vliesstoff ein Flächengewicht von 100 bis 600 g/m², bevorzugt von 100 bis 400 g/m² und besonders bevorzugt von 250 bis 350 g/m², wie etwa von 350 g/m², auf.

Vorzugsweise ist der Meltblown-Vliesstoff ein voluminöser Meltblown-Vliesstoff mit einer Dichte von 8 bis 25 kg/m³ und besonders bevorzugt von 10 bis 20 kg/m³.

Vorzugswese sind die Filamente des Meltblown-Vliesstoffs gemäß der vorliegenden Erfindung aus einem aus der aus Polypropylen und Polyethylen bestehenden Gruppe ausgewähltem Polymer zusammengesetzt. Ganz besonders bevorzugt sind die Filamente des Meltblown-Vliesstoffs gemäß der vorliegenden Erfindung aus isotaktischem Polypropylen zusammengesetzt, da es sich herausgestellt hat, dass bei Filamenten aus isotaktischem Polypropylen der Kristallisationsgrad während des Temperns besonderes gut erhöht wird.

Bei Werkstoffen, die kein besonders gutes Kristallisationsverhalten zeigen, kann dieses durch die Zugabe von Kristallisationskeimen während des Extrusionsprozesses erhöht werden.

In Weiterbildung des Erfindungsgedankens wird es vorgeschlagen, den Meltblown-Vliesstoff in einem Formkörper zu tempern, um den Meltblown-Vliesstoff bei dem Tempern auch in eine vorgegebene Form zu überführen. Dies kann beispielsweise dadurch erreicht werden, dass der Formkörper, in welcher der Meltblown-Vliesstoff getempert wird, zumindest teilweise als Sieb ausgebildet ist, so dass der Meltblown-Vliesstoff bei dem Tempern mit heißer Luft bzw. mit überhitztem Wasserdampf durchströmt und/oder umströmt werden kann.

In einer alternativen Ausführung wird vorgeschlagen, den Meltblown-Vliesstoff nach dem Erwärmen, aber vor dem Abkühlen in einen Formkörper abzulegen und so in eine vorgegebene Form zu überführen, um diesen umzuformen, wobei der Meltblown-Vliesstoff in der Form gekühlt wird um den Temperprozess abzuschließen.

Auf diese Weise kann beispielsweise der Meltblown-Vliesstoff durch das Tempern als Stanzteil in eine bestimmte Form, wie zum Beispiel in eine Halbkugel, geformt werden. Der so getemperte und geformte Meltblown-Vliesstoff ist deutlich dimensionsstabiler als das Ausgangsmaterial und behält seine Form weitestgehend bei. Der Meltblown-Vliesstoff kann demnach nach dem Tempern Kräfte übernehmen, so dass bei nach Formung auf zusätzliche versteifende Strukturelemente in dem Meltblown-Vliesstoff verzichtet werden kann.

Gemäß einer weiteren bevorzugten Ausführungsform der vorliegenden Erfindung ist es vorgesehen, dass in dem Meltblown-Vliesstoff wenigstens ein in Dickenrichtung des Meltblown-Vliesstoffs angeordneter Abstandshalter vorgesehen ist, der eine Länge aufweist, die größer als die Dicke des Meltblown-Vliesstoffs ist. Dies ist beispielsweise vorteilhaft, wenn der Meltblown-Vliesstoff als akustischer Absorber eingesetzt werden soll. Durch das Formen des bzw. der Abstandshalter(s) in den steifen Meltblown-Vliesstoff wird ein eigensteifes Formteil erhalten, bei dem aufgrund des bzw. der Abstandshalter(s) - wenn es als akustischer Absorber vor eine reflektierende Ebene, wie zum Beispiel die Blechwand eines Automobils, montiert ist - zwischen dem Absorber und der reflektierenden Ebene ein nicht unwesentlicher Luftspalt ausgebildet wird, wobei das so geschaffene zusätzliche Luftvolumen als integraler Bestandteil des Absorberaufbaus wirkt. Dadurch kann mit einem deutlich verringerten Materialaufwand ein Formteil aus Meltblown-Vliesstoff mit einer hervorragenden Absorberwirkung erreicht werden. Durch das zwischen Absorber und Wand eingeschlossene Luftvolumen wird eine deutliche Verbesserung des tieffrequenten Verhaltens des Aufbaues bewirkt, was sonst nur durch entsprechend dicke und somit auch schwere und teure Materialien zu erzielen ist. In einer weiteren erfindungsgemäßen Ausführungsform kann das oben beschriebene Luftvolumen zwischen Absorber und Wand auch durch eine Struktur der Wand bei planem Absorber oder eine Struktur der Wand und des Absorbers geschaffen werden, wobei die Eigensteifigkeit des Absorbers für die dauerhafte Bildung des Luftvolumens erforderlich ist.

Wie dargelegt, kann der dem Tempern zu unterziehende Meltblown-Vliesstoff mit jedem der bekannten Meltblown-Verfahren hergestellt werden, wie beispielsweise mit einem in der US 4,118,531, in der US 4,375,446, in der US 4,380,570 oder in der DE 17 85 712 C3 beschriebenen Verfahren. Grundsätzlich wird bei einem Meltblown-Verfahren Vliesstoff hergestellt, indem durch eine Düse extrudierte Polymerschmelze außenseitig mit strömender Luft beaufschlagt und verstreckt wird, bevor die dadurch ausgebildeten Filamente auf einem Träger abgelegt und abgekühlt werden. Dabei ist der Träger bevorzugt eine Doppel-Saugtrommel.

Wie dargelegt, wird durch das Tempern der Kristallisationsgrad des Meltblown-Vliesstoffs erhöht. Vorzugsweise weisen die Filamente des getemperten Meltblown-Vliesstoffs zumindest abschnittsweise und bevorzugt vollflächig einen Kristallisationsgrad von 20 bis 80%, weiter bevorzugt von 30 bis 75%, besonders bevorzugt von 40 bis 75% und höchst bevorzugt von 50 bis 70% auf. Bei nur abschnittsweiser Temperung des Meltblown-Vliesstoffs weisen analog dazu bevorzugt die getemperten Bereiche des getemperten Meltblown-Vliesstoffs einen Kristallisationsgrad von 20 bis 80%, weiter bevorzugt von 30 bis 75%, besonders bevorzugt von 40 bis 75% und höchst bevorzugt von 50 bis 70% auf.

Erfindungsgemäß weist der Meltblown-Vliesstoff zumindest abschnittsweise und bevorzugt vollflächig eine in Anlehnung an die DIN EN ISO 3386 gemessene Stauchhärte (Druckspannung) bei 60% Kompression von mindestens 2 kPa. Bevorzugt weist der Meltblown-Vliesstoff zumindest abschnittsweise und bevorzugt vollflächig eine in Anlehnung an die DIN EN ISO 3386 gemessene Stauchhärte (Druckspannung) bei 60% Kompression von mindestens 8 kPa, besonders bevorzugt von mindestens 12 kPa, ganz besonders bevorzugt von mindestens 20 kPa und höchst bevorzugt von mindestens 30 kPa aufweist. Als Stauchhärte bei 60% Kompression ist abweichend von der oben genannten Norm die erforderliche Druckspannung zu verstehen, unter der eine Materialprobe eine Dickenminderung um 60% der Ausgangsdicke erfährt. Weiterhin ist die Vorlast zur Bestimmung der Ausgangsdicke des Materials auf 0,014 kPa reduziert, um der sehr niedrigen Stauchhärte des ungetetemperten Materials Rechnung zu tragen. Bei hiervon abweichenden Kompressionsgraden oder anderen Prüfbedingungen können sich abweichende Druckspannungen mit nicht linearen Zusammenhängen zu den genannten Werten ergeben.

Um die Temperzeit zu verkürzen, wird es in Weiterbildung des Erfindungsgedankens vorgeschlagen, bei dem Tempern die Tempertemperatur kontinuierlich oder stufenweise anzuheben, und zwar vorzugsweise auch über die Schmelztemperatur der ungetemperten Filamente des Meltblown-Vliesstoffs hinaus, wobei die Tempertemperatur jedoch immer mindestens 0,1 °C unterhalb der aktuellen (d.h. der zu diesem Zeitpunkt vorliegenden Schmelztemperatur) der Filamente des Meltblown-Vliesstoffs beträgt.

Insgesamt ermöglicht es die vorliegende Erfindung, abschnittsweise oder vollflächig den Kristallisationsgrad der Filamente von Meltblown-Vliesstoffen und so abschnittsweise oder vollflächig die Steifigkeit von Meltblown-Vliesstoffen zu erhöhen. Insbesondere kann die vorliegende Erfindung eingesetzt werden, um den Meltblown-Vliesstoff vollflächig zu tempern und so den Kristallisationsgrad in dem Meltblown-Vliesstoff vollflächig anzuheben. Dadurch können eigensteife, druckstabile zweidimensionale Bauteile hergestellt werden. Alternativ dazu kann der geformte Meltblown-Vliesstoff auch nur teilflächig getempert werden und so der Kristallisationsgrad in dem Meltblown-Vliesstoff nur teilflächig angehoben werden, um so beispielsweise die Steifigkeit nur an bauteilspezifischen Bereichen oder im durchlaufenden Raster des Bauteils zu erhöhen. Beispielsweise können nur die Randbereiche des Bauteils aus dem Meltblown-Vliesstoff getempert werden, um so die Randbereiche des Bauteils steifer zu machen, um beispielsweise die Stapelbarkeit des Bauteils aus dem Meltblown-Vliesstoff zu erhöhen. Alternativ dazu kann durch das Tempern aus dem Meltblown-Vliesstoff ein Bauteil geformt und in diesem vollflächig der Kristallisationsgrad angehoben werden, um eigensteife dreidimensionale Bauteile herzustellen. Andererseits ist es auch möglich, durch das Tempern den Meltblown-Vliesstoff nur teilflächig zu verformen und nur in dieser Teilfläche den Kristallisationsgrad anzuheben, um beispielsweise dadurch in dem Meltblown-Vliesstoff ein oder mehrere Abstandshalter oder eine andere lokale Funktionsgeometrie auszubilden. Bei allen vorgenannten Anwendungsmöglichkeiten können lokal verdichtete bzw. konsolidierte Bereiche die Funktionalität erweitern, und zwar zum Beispiel zur Ausbildung von Anlageflächen an Befestigungspunkten.

Ein weiterer Gegenstand der vorliegenden Erfindung ist ein getemperter Meltblown-Vliesstoff, dessen Filamente zumindest abschnittsweise und bevorzugt vollflächig einen Kristallisationsgrad von 20 bis 80%, bevorzugt von 30 bis 75%, besonders bevorzugt von 40 bis 75% und höchst bevorzugt von 50 bis 70% aufweisen.

Ferner betrifft die vorliegende Erfindung einen Meltblown-Vliesstoff mit einer zumindest abschnittsweise und bevorzugt vollflächig eine in Anlehnung an die DIN EN ISO 3386 gemessene Stauchhärte bei 60% Kompression von mindestens 2 kPa. Bevorzugt weist der erfindungsgemäße Meltblown-Vliesstoff eine Stauchhärte bei 60% Kompression von mindestens 8 kPa, besonders bevorzugt von mindestens 12 kPa, ganz besonders bevorzugt von mindestens 20 kPa und höchst bevorzugt von mindestens 30 kPa auf.

Ein weiterer Gegenstand der vorliegenden Erfindung ist ein Verfahren zum Herstellen eines getemperten Meltblown-Vliesstoffs mit einem Flächengewicht von 100 bis 600 g/m² sowie mit einer Dichte von 5 bis 50 kg/m³ umfassend die folgenden Schritte:
a) Herstellen eines Meltblown-Vliesstoffs vorzugsweise indem durch eine Düse extrudierte Polyolefinpolymerschmelze außenseitig mit strömender Luft beaufschlagt und verstreckt wird, bevor die dadurch ausgebildeten Filamente auf einem Träger, welcher bevorzugt eine Doppel-Saugtrommel ist, abgelegt und abgekühlt werden, sowie
b) Tempern zumindest wenigstens eines Abschnittes des in dem Schritt a) hergestellten Meltblown-Vliesstoffs bei einer Temperatur, die zwischen der Glasübergangstemperatur und 0,1 °C unterhalb der Schmelztemperatur der Filamente des Meltblown-Vliesstoffs liegt.

Die vorstehend für den erfindungsgemäßen Meltblown-Vliesstoff als bevorzugt beschriebenen Verfahrensschritte gelten auch für das erfindungsgemäße Verfahren.

Dementsprechend ist es besonders bevorzugt, dass der Meltblown-Vliesstoff in dem Schritt b) für 2 Minuten bis 2 Stunden bei einer Temperatur getempert wird, die zwischen 20°C unterhalb der Schmelztemperatur und 1°C unterhalb der Schmelztemperatur der Filamente des Meltblown-Vliesstoffs beträgt.

Nachfolgend wird die vorliegende Erfindung unter Bezugnahme auf diese erläuternde, diese aber nicht einschränkenden Figuren beschrieben.

Dabei zeigen:
- Fig. 1: schematisch einen Ofen zur Herstellung eines getemperten Meltblown-Vliesstoffs gemäß einem Ausführungsbeispiel der vorliegenden Erfindung.
- Fig. 2: schematisch eine Form zum gleichzeitigen Formen und Tempern eines Meltblown-Vliesstoffs gemäß einem anderen Ausführungsbeispiel der vorliegenden Erfindung.
- Fig. 3: die Ergebnisse der Messung der Schallabsorption des in dem Beispiel 1 hergestellten getemperten Meltblown-Vliesstoffs gemäß der vorliegenden Erfindung (Kurve A) im Vergleich zu dem in dem Vergleichsbeispiel hergestellten ungetemperten Meltblown-Vliesstoff (Kurve B).
- Fig. 4: die Ergebnisse der Messung des Absorptionskoeffizienten des in dem Beispiel 1 hergestellten getemperten Meltblown-Vliesstoffs direkt an eine Karosseriewand angebracht (Kurve A), in einem Abstand von 10 mm an eine Karosseriewand angebracht (Kurve B) und in einem Abstand von 40 mm an eine Karosseriewand angebracht (Kurve C).

Die Fig. 1 zeigt schematisch einen Bandofen 10 zur Herstellung eines getemperten Meltblown-Vliesstoffs gemäß einem Ausführungsbeispiel der vorliegenden Erfindung. Der Offen 10 umfasst auf Rollen 12 geführte und angetriebene luftdurchlässige Bänder 14, 14', über welche der Meltblown-Vliesstoff 15 in und durch den Ofen 10 geführt wird. In dem Ofen 10 sind ober- und unterhalb der beiden Bänder 14, 14', in der Förderrichtung von rechts nach links gesehen in dieser Reihenfolge, ein erster Blaskasten 16, ein Saugkasten 18 und ein zweiter Blaskasten 16' angeordnet. Während des Betriebs des Ofens 10 wird der Meltblown-Vliesstoff 15 von rechts nach links auf dem unteren Band 14 durch den Ofen 10 geführt. Dabei wird bei dem Durchlaufen durch die Blaskästen 16, 16' heiße Luft in den Meltblown-Vliesstoff 15 und durch diesen hindurch geströmt, um die Filamente des Meltblown-Vliesstoffs 15 auf die gewünschte Tempertemperatur zu erhöhen. In dem Bereich des Saugkastens 18 wird den Meltblown-Vliesstoff 15 durchströmende Luft abgesaugt, um zu gewährleisten, dass der Meltblown-Vliesstoff 15 mit der heißen Luft sicher durchströmt wird und der Meltblown-Vliesstoff 15 zudem nicht kollabiert, sondern sein Volumen beibehält.

In der Fig. 2 ist schematisch eine Form 20 zum gleichzeitigen Formen und Tempern eines Meltblown-Vliesstoffs 15 gemäß einem anderen Ausführungsbeispiel der vorliegenden Erfindung dargestellt. Der Meltblown-Vliesstoff 15 wird durch entsprechend geformte Siebe 22, 22', aus der die Form 20 zusammengesetzt ist, von beiden Seiten in der gewünschten Form gehalten und durch Um- oder Durchströmen heißer Luft zum Tempern auf die gewünschte Temperatur erwärmt. Die dadurch hergestellte Vliesstoffmatte behält die eingeprägte Form bei und ist dimensionsstabil.

Nachfolgend wird die vorliegende Erfindung anhand von diese erläuternde, diese aber nicht einschränkende Beispielen beschrieben.

### Beispiel 1

Aus Filamenten aus isotaktischem Polypropylen mit einer Filamentfeinheit von im Mittel 5 µm wurde ein Meltblown-Vliesstoff mit einem Flächengewicht von 300 g/m² und mit einer Dichte von 15 kg/m³ hergestellt, indem das in der US 4,375,446 beschriebene Meltblown-Verfahren durchgeführt wurde. Anschließend wurde dieser Meltblown-Vliesstoff in einem Umluftofen für 10 Minuten bei 158°C getempert. Durch das Einlegen des kalten Vliesstoffs und das Öffnen der Ofentür lag die Anfangstemperatur unter dem Schmelzpunkt der Filamente des ungetemperten Vliesstoffs. Durch die unmittelbar einsetzende Kristallisation mit einhergehender Erhöhung des Schmelzpunktes der Filament konnte für den Rest der 10 Minuten mit 158°C, also über der Schmelztemperatur der ungetemperten Filamente, aber unterhalb der aktuell zu diesem Zeitpunkt vorliegenden Schmelztemperatur der Filamente, weiter getempert werden und so die Temperdauer im Vergleich zu einem Tempern bei niedrigerer Temperatur verkürzt werden.

Danach wurde gemäß der DIN EN ISO 3386 die Stauchhärte bei 40% Kompression und die Stauchhärte bei 60% Kompression des getemperten Meltblown-Vliesstoffs gemessen. Die Ergebnisse sind in der untenstehenden Tabelle 1 zusammengefasst und zeigen, dass das erfindungsgemäße Tempern zu einer drastischen Zunahme der Stauchhärte führt.

Zudem wurde gemäß der DIN EN ISO 10534 der Schallabsorptionsgrad des getemperten Meltblown-Vliesstoffs in Abhängigkeit von der dickennormierten Frequenz gemessen. Die Ergebnisse sind in der Fig. 3 in Kurve A im Vergleich zu den Werten, die mit dem in dem Vergleichsbeispiel hergestellten ungetemperten Meltblown-Vliesstoff erzielt worden sind (Kurve B), dargestellt. Dabei ist die Einheit der Abszisse die Messfrequenz x Absorberdicke/15 mm. Der Vergleich der Ergebnisse zeigt, dass die erfindungsgemäße Temperung keine negativen Auswirkungen auf die Schallabsorptionseigenschaften des Vliesstoffs ausübt.

Ein Teil des getemperten Meltblown-Vliesstoffs wurde direkt an eine KfZ-Karosseriewand angebracht, wohingegen ein weiterer Teil des getemperten Meltblown-Vliesstoffs mit einem Abstand von 10 mm an eine KfZ-Karosseriewand angebracht wurde und ein weiterer Teil des getemperten Meltblown-Vliesstoffs mit einem Abstand von 40 mm an eine KfZ-Karosseriewand angebracht wurde. Danach wurde für die drei Aufbauten der Absorptionskoeffizient in Abhängigkeit von der Frequenz bestimmt. Die Ergebnisse sind in der Fig. 4 gezeigt, wobei die Kurve A die Werte für den direkt an die KfZ-Karosseriewand angebrachten Meltblown-Vliesstoff zeigt, die Kurve B die Werte für den mit einem Abstand von 10 mm an die KfZ-Karosseriewand angebrachten Meltblown-Vliesstoff zeigt und die Kurve C die Werte für den mit einem Abstand von 40 mm an die KfZ-Karosseriewand angebrachten Meltblown-Vliesstoff zeigt. Ein Vergleich der erhaltenen Werte zeigt, dass durch das zwischen Vliesstoff und Karosseriewand eingeschlossene Luftvolumen eine deutliche Verbesserung insbesondere der tieffrequenten Absorptionseigenschaften des Aufbaues erreicht wird, was sonst nur durch entsprechend dicke und somit auch schwere und teure Materialien zu erzielen ist.

### Beispiel 2

Es wurde ein getemperter Meltblown-Vliesstoff gemäß dem in dem Beispiel 1 beschriebenen Verfahren hergestellt, ausgenommen, dass das Tempern bei 155°C für 10 Minuten durchgeführt worden ist.

### Beispiel 3

Es wurde ein getemperter Meltblown-Vliesstoff gemäß dem in dem Beispiel 1 beschriebenen Verfahren hergestellt, ausgenommen, dass das Tempern bei 155°C für 25 Minuten durchgeführt worden ist.

### Vergleichsbeispiel

Es wurde ein ungetemperter Meltblown-Vliesstoff gemäß dem in dem Beispiel 1 beschriebenen ersten Verfahrensschritt hergestellt, der im Unterschied zu dem in dem Beispiel 1 beschriebenen nicht getempert wurde.

**Tabelle 1**

| Beispiel | Tempertemperatur (°C) | Temperdauer (Min.) | Stauchhärtefaktor bei 60% Kompression | Stauchhärtefaktor bei 60% Kompression |
|---|---|---|---|---|
| 1 | 158 | 10 | 18,5 | 14 |
| 2 | 155 | 10 | 9,5 | 7 |
| 3 | 155 | 25 | 12 | 9 |
| Vergleichsbeispiel 1 | - | - | 1 | 1 |

| | | | | |
|---|---|---|---|---|
| Stauchhärtefaktor: Verhältnis der Stauchhärte des getemperten Vliesstoffs des Beispiels geteilt durch die Stauchhärte des ungetemperten Vliesstoffs des Vergleichsbeispiels | | | | |

Ein Vergleich der Ergebnisse zeigt, dass das erfindungsgemäße nachträgliche Tempern des Meltblown-Vliesstoffs zu einer drastischen Zunahme der Stauchhärte des Meltblown-Vliesstoffs führt.

### Bezugszeichenliste

- 10: (Band)ofen
- 12: Rollen
- 14, 14': Luftdurchlässiges Band
- 15: Meltblown-Vliesstoff
- 16, 16': Blaskasten
- 18: Saugkasten
- 20: Form
- 22, 22': Sieb

## Patentansprüche

1. Getemperter Meltblown-Vliesstoff erhältlich durch ein Verfahren, bei dem zumindest ein Teil des Meltblown-Vliesstoffs (15) nachträglich bei einer Temperatur getempert wird, die zwischen der Glasübergangstemperatur und 0,1°C unterhalb der aktuellen Schmelztemperatur der Filamente des Meltblown-Vliesstoffs (15) beträgt, wobei der Meltblown-Vliesstoff (15) aus Filamenten aus einem Polyolefin zusammengesetzt ist, und der Meltblown-Vliesstoff (15) ein Flächengewicht von 100 bis 600 g/m², eine Dichte von 5 bis 50 kg/m³ sowie eine gemäß DIN EN ISO 3386 gemessene Stauchhärte bei 60% Kompression von mindestens 2 kPa aufweist.

2. Meltblown-Vliesstoff nach Anspruch 1,
**dadurch gekennzeichnet, dass**
der Meltblown-Vliesstoff (15) bei einer Temperatur getempert wird, die zwischen 20°C und 1°C unterhalb der aktuellen Schmelztemperatur der Filamente des Meltblown-Vliesstoffs (15), bevorzugt zwischen 15°C und 1°C unterhalb der aktuellen Schmelztemperatur der Filamente des Meltblown-Vliesstoffs (15) und besonders bevorzugt zwischen 10°C und 2°C unterhalb der aktuellen Schmelztemperatur der Filamente des Meltblown-Vliesstoffs (15) beträgt.

3. Meltblown-Vliesstoff nach Anspruch 1 oder 2,
dadurch **gekennezeichnet**, dass
der Meltblown-Vliesstoff (15) für 1 Minute bis 10 Tage, bevorzugt für 2 Minuten bis 24 Stunden, besonders bevorzugt für 2 Minuten bis 2 Stunden, ganz besonders bevorzugt für 2 bis 60 Minuten und höchst bevorzugt für 2 bis 10 Minuten bei der Temperatur getempert wird.

4. Meltblown-Vliesstoff nach zumindest einem der vorstehenden Ansprüche,
**dadurch gekennzeichnet, dass**
der Meltblown-Vliesstoff (15) getempert wird, indem er mit heißer Luft und/oder mit überhitztem Wasserdampf beaufschlagt wird.

5. Meltblown-Vliesstoff nach Anspruch 4,
**dadurch gekennzeichnet, dass**
der Meltblown-Vliesstoff (15) in einem Ofen (10) getempert wird, der wenigstens einen Blaskasten (16, 16') und wenigstens einen Saugkasten (18), bevorzugt zwei Blaskästen (16, 16') und einen oder zwei Saugkästen (18), aufweist, wobei der wenigstens eine Blaskasten (16, 16') so angeordnet ist, dass die heiße Luft in den Meltblown-Vliesstoff (15) eingeblasen werden kann, und, wobei der wenigstens eine Saugkasten (18) so angeordnet ist, dass den Meltblown-Vliesstoff (15) durchströmende Luft abgesaugt werden kann.

6. Meltblown-Vliesstoff nach zumindest einem der vorstehenden Ansprüche,
**dadurch gekennzeichnet, dass**
der Meltblown-Vliesstoff (15) ein Flächengewicht von 100 bis 400 g/m² und besonders bevorzugt von 250 bis 350 g/m² aufweist.

7. Meltblown-Vliesstoff nach zumindest einem der vorstehenden Ansprüche,
**dadurch gekennzeichnet, dass**
der Meltblown-Vliesstoff (15) ein voluminöser Meltblown-Vliesstoff (15) mit einer Dichte von 8 bis 25 kg/m³ und besonders bevorzugt von 10 bis 20 kg/m³ ist.

8. Meltblown-Vliesstoff nach zumindest einem der vorstehenden Ansprüche,
**dadurch gekennzeichnet, dass**
der Meltblown-Vliesstoff (15) aus Filamenten zusammengesetzt ist, welche aus Polypropylen und/oder Polyethylen zusammengesetzt sind.

9. Meltblown-Vliesstoff nach zumindest einem der vorstehenden Ansprüche,
**dadurch gekennzeichnet, dass**
i) der Meltblown-Vliesstoff (15) in einer Form (20) getempert wird, um diesen bei dem Tempern umzuformen, wobei die Form (20) vorzugsweise zumindest teilweise als Sieb (22, 22') ausgebildet ist, so dass der Meltblown-Vliesstoff(15) bei dem Tempern mit heißer Luft bzw. mit überhitztem Wasserdampf durchströmt und/oder umströmt werden kann und/oder
ii) der Meltblown-Vliesstoff (15) nach dem Erwärmen in eine Form (20) überführt wird, um diesen umzuformen, wobei der Meltblown-Vliesstoff(15) in der Form gekühlt wird, um den Temperprozess abzuschließen.

10. Meltblown-Vliesstoff nach zumindest einem der vorstehenden Ansprüche,
**dadurch gekennzeichnet, dass**
in dem Meltblown-Vliesstoff (15) wenigstens ein in Dickenrichtung des Meltblown-Vliesstoffs (15) angeordneter Abstandshalter vorgesehen ist, der durch bleibende Ausformung eine Länge aufweist, die größer als die Dicke des Meltblown-Vliesstoffs (15) ist.

11. Meltblown-Vliesstoff nach zumindest einem der vorstehenden Ansprüche,
**dadurch gekennzeichnet, dass**
der Meltblown-Vliesstoff (15), der nachträglich getempert wird, hergestellt worden ist, indem durch eine Düse extrudierte Polymerschmelze außenseitig mit strömender Luft beaufschlagt und verstreckt wird, bevor die dadurch ausgebildeten Filamente auf einem Träger, welcher bevorzugt eine Doppel-Saugtrommel ist, abgelegt und abgekühlt werden.

12. Meltblown-Vliesstoff nach zumindest einem der vorstehenden Ansprüche,
**dadurch gekennzeichnet, dass**
die Filamente des Meltblown-Vliesstoffs (15) einen Kristallisationsgrad von 20 bis 80%, bevorzugt von 30 bis 75%, besonders bevorzugt von 40 bis 75% und höchst bevorzugt von 50 bis 70% aufweisen.

13. Meltblown-Vliesstoff nach zumindest einem der vorstehenden Ansprüche,
**dadurch gekennzeichnet , dass**
der Meltblown-Vliesstoff (15) eine gemäß DIN EN ISO 3386 gemessene Stauchhärte bei 60% Kompression von mindestens 8 kPa, besonders bevorzugt von mindestens 12 kPa, ganz besonders bevorzugt von mindestens 20 kPa und höchst bevorzugt von mindestens 30 kPa aufweist.

14. Meltblown-Vliesstoff nach zumindest einem der vorstehenden Ansprüche,
**dadurch gekennzeichnet, dass**
bei dem Tempern die Tempertemperatur kontinuierlich oder stufenweise angehoben wird, und zwar vorzugsweise auch über die Schmelztemperatur der ungetemperten Filamente des Meltblown-Vliesstoffs hinaus, wobei die Tempertemperatur jedoch immer mindestens 0,1 °C unterhalb der aktuellen zu diesem Zeitpunkt vorliegenden Schmelztemperatur der Filamente des Meltblown-Vliesstoffs beträgt.

15. Verfahren zum Herstellen eines getemperten Meltblown-Vliesstoffs mit einem Flächengewicht von 100 bis 600 g/m² sowie mit einer Dichte von 5 bis 50 kg/m³ umfassend die folgenden Schritte:
a) Herstellen eines Meltblown-Vliesstoffs (15) vorzugsweise indem durch eine Düse extrudierte Polyolefinpolymerschmelze außenseitig mit strömender Luft beaufschlagt und verstreckt wird, bevor die dadurch ausgebildeten Filamente auf einem Träger, welcher bevorzugt eine Doppel-Saugtrommel ist, abgelegt und abgekühlt werden, sowie
b) Tempern zumindest wenigstens eines Abschnittes des in dem Schritt a) hergestellten Meltblown-Vliesstoffs bei einer Temperatur, die zwischen der Glasübergangstemperatur und 0,1 °C unterhalb der Schmelztemperatur der Filamente des Meltblown-Vliesstoffs beträgt.

## Claims

1. An annealed meltblown nonwoven fabric, obtainable by means of a method in which at least a portion of the meltblown nonwoven fabric (15) is subsequently annealed at a temperature between the glass transition temperature and 0.1 °C below the current melting temperature of the filaments of the meltblown nonwoven fabric (15), the meltblown nonwoven fabric (15) being composed of filaments of a polyolefin, and the meltblown nonwoven fabric (15) having a weight per unit area of 100 to 600 g/m², a density of from 5 to 50 kg/m³, and a compression hardness at 60% compression of at least 2 kPa as measured according to DIN EN ISO 3386.

2. The meltblown nonwoven fabric as set forth in claim 1, **characterized in that** the meltblown nonwoven fabric (15) is tempered at a temperature between 20 °C and 1 °C below the current melting temperature of the filaments of the meltblown nonwoven fabric (15), preferably between 15 °C and 1 °C below the current melting temperature of the filaments of the meltblown nonwoven fabric (15), and more preferably between 10 °C and 2 °C below the actual melting temperature of the filaments of the meltblown nonwoven fabric (15).

3. The meltblown nonwoven fabric as set forth in claim 1 or 2, **characterized in that** the meltblown nonwoven fabric (15) is annealed at the temperature for 1 minute to 10 days, preferably for 2 minutes to 24 hours, especially preferably for 2 minutes to 2 hours, very especially preferably for 2 to 60 minutes, and most preferably for 2 to 10 minutes.

4. The meltblown nonwoven fabric as set forth in at least one of the preceding claims, **characterized in that** the meltblown nonwoven fabric (15) is annealed through exposure to hot air and/or superheated steam.

5. The meltblown nonwoven fabric as set forth in claim 4, **characterized in that** the meltblown nonwoven fabric (15) is annealed in a furnace (10) having at least one blast box (16, 16') and at least one suction box (18), preferably two blast boxes (16, 16') and at least two suction boxes (18), the at least one blast box (16, 16') being arranged such that the hot air can be blown into the meltblown nonwoven fabric (15), and the at least one suction box (18) being arranged such that air flowing through the meltblown nonwoven fabric (15) can be extracted.

6. The meltblown nonwoven fabric as set forth in claim 4, **characterized in that** the meltblown nonwoven fabric (15) has a weight per unit area of from 100 to 400 g/m² and especially preferably from 250 to 350 g/m².

7. The meltblown nonwoven fabric as set forth in claim 4, **characterized in that** the meltblown nonwoven fabric (15) is a voluminous meltblown nonwoven fabric (15) having a density of from 8 to 25 kg/m³ and especially preferably from 10 to 20 kg/m³.

8. The meltblown nonwoven fabric as set forth in at least one of the preceding claims, **characterized in that** the meltblown nonwoven fabric (15) is composed of filaments that are made of polypropylene and/or polyethylene.

9. The meltblown nonwoven fabric as set forth in at least one of the preceding claims, **characterized in that**
i) the meltblown nonwoven fabric (15) is annealed in a mold (20) for the purpose of reshaping it during annealing, the mold (20) being preferably embodied at least partially as a screen (22, 22'), so that the meltblown nonwoven fabric (15) can be flowed through and/or flowed around with hot air and/or with superheated steam during tempering, and/or
ii) the meltblown nonwoven fabric (15) is transferred to a mold (20) after heating for the purpose of reshaping it, in which case the meltblown nonwoven fabric (15) is cooled in the mold in order to conclude the annealing process.

10. The meltblown nonwoven fabric as set forth in at least one of the preceding claims, **characterized in that** at least one spacer is provided in the meltblown nonwoven fabric (15) that is arranged in the direction of thickness of the meltblown nonwoven fabric (15) and, as a result of permanent molding, has a length that is greater than the length of the meltblown nonwoven fabric (15).

11. The meltblown nonwoven fabric as set forth in at least one of the preceding claims, **characterized in that** the meltblown nonwoven fabric (15) that is subsequently annealed was manufactured by applying flowing air to the outside of a polymer melt that is extruded through a die and drawing said polymer melt before the filaments that are formed in this way are placed onto a carrier, which is preferably a dual suction drum, and cooled.

12. The meltblown nonwoven fabric as set forth in at least one of the preceding claims, **characterized in that** the filaments of the meltblown nonwoven fabric (15) have a degree of crystallinity of from 20 to 80%, preferably from 30 to 75%, especially preferably from 40 to 75%, and most preferably from 50 to 70%.

13. The meltblown nonwoven fabric as set forth in at least one of the preceding claims, **characterized in that** the meltblown nonwoven fabric (15) has a compression hardness at 60% compression of at least 8 kPa, especially preferably of at least 12 kPa, very especially preferably of at least 20 kPa, and most preferably of at least 30 kPa as measured according to DIN EN ISO 3386.

14. The meltblown nonwoven fabric as set forth in at least one of the preceding claims, **characterized in that** the annealing temperature is increased in a continuous or stepwise manner during annealing, preferably even beyond the melting temperature of the non-annealed filaments of the meltblown nonwoven fabric, but on the proviso that the annealing temperature be always at least 0.1 °C below the current melting temperature of the filaments of the meltblown nonwoven fabric existing at this point in time.

15. A method for manufacturing an annealed meltblown nonwoven fabric having a weight per unit area of from 100 to 600 g/m² and having a density of from 5 to 50 kg/m³, comprising the following steps:
a) manufacturing a meltblown nonwoven fabric (15), preferably by applying flowing air to the outside of a polymer melt that is extruded through a die and drawing said polymer melt before the filaments that are formed in this way are placed onto a carrier, which is preferably a dual suction drum, and cooled, and
b) annealing at least a portion of the meltblown nonwoven fabric prepared in step a) at a temperature between the glass transition temperature and 0.1 °C below the melting temperature of the filaments of the meltblown nonwoven fabric.

## Revendications

1. Non-tissé recuit de fusion-soufflage ("meltblown") pouvant être obtenu par un procédé dans lequel au moins une partie du non-tissé de fusion-soufflage (15) est recuite ultérieurement à une température comprise entre la température de transition vitreuse et une température inférieure de 0,1 °C à la température de fusion actuelle des filaments du non-tissé (15), le non-tissé (15) étant composé de filaments d'une polyoléfine, et le non-tissé (15) présente un grammage de 100 à 600 g/m², une densité de 5 à 50 kg/m³ et une résistance à l'écrasement d'au moins 2 kPa sous une compression de 60%, mesurée selon la norme DIN EN ISO 3386.

2. Non-tissé de fusion-soufflage selon la revendication 1,
**caractérisé en ce que**
le non-tissé (15) est recuit à une température qui est comprise entre 20 °C et 1°C au-dessous de la température de fusion actuelle des filaments du non-tissé (15), de préférence une température entre 15 °C et 1 °C au-dessous de la température de fusion actuelle des filaments du non-tissé (15), et de manière particulièrement préférée entre 10 °C et 2 °C au-dessous de la température de fusion actuelle des filaments du non-tissé (15).

3. Non-tissé de fusion-soufflage selon la revendication 1 ou 2,
**caractérisé en ce que**
le non-tissé (15) est recuit à ladite température pendant 1 minute à 10 jours, de préférence pendant 2 minutes à 24 heures, de manière particulièrement préférée pendant 2 minutes à 2 heures, de manière tout particulièrement préférée pendant 2 à 60 minutes et de préférence absolue pendant 2 à 10 minutes.

4. Non-tissé de fusion-soufflage selon l'une au moins des revendications précédentes,
**caractérisé en ce que**
le non-tissé (15) est recuit en l'attaquant par de l'air chaud et/ou par de la vapeur d'eau surchauffée.

5. Non-tissé de fusion-soufflage selon la revendication 4,
**caractérisé en ce que**
le non-tissé (15) est recuit dans un four (10) qui comprend au moins un caisson de soufflage (16, 16') et au moins un caisson d'aspiration (18), de préférence deux caissons de soufflage (16, 16') et un ou deux caissons d'aspiration (18), ledit au moins un caisson de soufflage (16, 16') étant disposé de telle sorte que l'air chaud peut être soufflé dans le non-tissé (15), et ledit au moins un caisson d'aspiration (18) étant disposé de telle sorte que l'air traversant le non-tissé (15) peut être aspiré.

6. Non-tissé de fusion-soufflage selon l'une au moins des revendications précédentes,
**caractérisé en ce que**
le non-tissé (15) présente un grammage de 100 à 400 g/m² et de manière particulièrement préférée de 250 à 350 g/m².

7. Non-tissé de fusion-soufflage selon l'une au moins des revendications précédentes,
**caractérisé en ce que**
le non-tissé (15) est un non-tissé (15) volumineux ayant une densité de 8 à 25 kg/m³ et de manière particulièrement préférée de 10 à 20 kg/m³.

8. Non-tissé de fusion-soufflage selon l'une au moins des revendications précédentes,
**caractérisé en ce que**
le non-tissé (15) est composé de filaments qui sont composés de polypropylène et/ou de polyéthylène.

9. Non-tissé de fusion-soufflage selon l'une au moins des revendications précédentes,
**caractérisé en ce que**
i) le non-tissé (15) est recuit dans un moule (20) pour le mettre en forme pendant le recuit, le moule (20) étant réalisé de préférence au moins partiellement sous forme de tamis (22, 22'), de sorte que le non-tissé (15) est traversé et/ou peut être traversé par de l'air chaud ou par de la vapeur d'eau surchauffée lors du recuit, et/ou
ii) après l'échauffement, le non-tissé (15) est transféré dans un moule (20) pour le mettre en forme, le non-tissé (15) étant refroidi dans le moule pour terminer le processus de recuit.

10. Non-tissé de fusion-soufflage selon l'une au moins des revendications précédentes,
**caractérisé en ce que**
dans le non-tissé (15) est prévu au moins un élément écarteur disposé en direction de l'épaisseur du non-tissé (15), qui, par déformation constante, présente une longueur supérieure à l'épaisseur du non-tissé (15).

11. Non-tissé de fusion-soufflage selon l'une au moins des revendications précédentes,
**caractérisé en ce que**
le non-tissé (15) recuit ultérieurement est réalisé du fait qu'un polymère fondu extrudé à travers une buse est attaqué du côté extérieur par de l'air en écoulement et il est étiré avant que les filaments ainsi réalisés soient déposés et refroidis sur un support qui est de préférence un tambour d'aspiration double.

12. Non-tissé de fusion-soufflage selon l'une au moins des revendications précédentes,
**caractérisé en ce que**
les filaments du non-tissé (15) présentent un taux de cristallisation de 20 à 80 %, de préférence de 30 à 75 %, de manière particulièrement préférée de 40 à 75 % et de préférence absolue de 50 à 70 %.

13. Non-tissé de fusion-soufflage selon l'une au moins des revendications précédentes,
**caractérisé en ce que**
le non-tissé présente une résistance à l'écrasement d'au moins 8 kPa sous une compression de 60%, mesurée selon la norme DIN EN ISO 3386, de préférence d'au moins 12 kPa, de manière particulièrement préférée d'au moins 20 kPa et de préférence absolue d'au moins 30 kPa.

14. Non-tissé de fusion-soufflage selon l'une au moins des revendications précédentes,
**caractérisé en ce que**
lors du recuit, la température de recuit est augmentée en continu ou graduellement, à savoir de préférence également au-delà de la température de fusion des filaments non recuits du non-tissé, la température de recuit étant cependant toujours au moins 0,1 °C au-dessous de la température de fusion actuelle présente à cet instant des filaments du non-tissé.

15. Procédé de réalisation d'un non-tissé recuit de fusion-soufflage ayant un grammage de 100 à 600 g/m² et une densité de 5 à 50 kg/m³, comprenant les étapes suivantes consistant à :
a) réaliser un non-tissé de fusion-soufflage (15) de préférence du fait qu'un polymère de polyoléfine fondu extrudé à travers une buse est attaqué du côté extérieur par de l'air en écoulement et est étiré avant que les filaments ainsi réalisés soient déposés et refroidis sur un support qui est de préférence un tambour d'aspiration double, et
b) recuire au moins une partie du non-tissé réalisé dans l'étape a) à une température qui est comprise entre la température de transition vitreuse et 0,1°C au-dessous la température de fusion des filaments du non-tissé.
